# FASCICULE DE BREVET EUROPEEN

(11) **EP 0 095 402 B1**
(45) Date de publication et mention de la délivrance du brevet: **01.04.1987**
(21) Numéro de dépôt: 83400916.9
(22) Date de dépôt: 05.05.1983
(51) Int. Cl.: C22C 18/00, C23C 2/06

(54) **Procédé et alliage de galvanisation au trempé d'acier contenant du silicium, et objet galvanisé**
Verfahren und Legierung zur Feuerverzinkung von Silicium enthaltenden Stählen und verzinkte Gegenstände
Method and alloy for the hot dip galvanizing of silicon steel, and galvanized articles

(30) Priorité: 05.05.1982 FR 8207772
(43) Date de publication de la demande: 30.11.1983
(73) Titulaire: SOCIETE MINIERE ET METALLURGIQUE DE PENARROYA Société anonyme dite:, F-75755 Paris Cédex 15 (FR)
(72) Inventeur: Caillerie, Jean-Louis, F-78190 Montigny-le-Bretonneux (FR); Decaens, Rémy, F-78310 Maurepas (FR); Limare, Armand, F-59265 Aubigny-au-Bac (FR)
(74) Mandataire: Ricalens, François (FR)

## Description

La présente invention concerne la galvanisation des objets formés d'acier, notamment d'un type contenant du silicium à une concentration pouvant atteindre 0,45% en poids. Plus précisément, l'invention concerne un procédé de galvanisation, des objets galvanisés formés par sa mise en oeuvre, ainsi qu'un alliage utilisé pour la mise en oeuvre de ce procédé.

La galvanisation au trempé des aciers contenant moins de 0,04% en poids de silicium ne pose pas de problèmes importants concernant la qualité du revêtement formé. En particulier, les principales propriétés que possèdent les revêtements formés sont un aspect brillant, une bonne résistance à la corrosion, une bonne adhérence au substrat et une épaisseur de l'ordre de 70 à 90 et pouvant atteindre 120 micromètres.

On a constaté depuis longtemps que la galvanisation d'aciers contenant plus de 0,04% en poids de silicium posait des problèmes. Ces aciers sont connus dans la technique sous les noms d'aciers semi-calmés, contenant jusqu'à 0,1% de silicium environ, d'aciers calmés, dont la teneur en silicium est comprise entre 0,1 et 0,2%, et d'aciers à haute teneur en silicium.

Lors de la galvanisation de ces types d'aciers à l'aide des bains normalement utilisés pour les aciers effervescents (moins de 0,04% de silicium), on constate que les revêtements de zinc ont souvent un aspect grisé qui est un indice de la formation de composés intermétalliques donnant une fragilité au revêtement. Celui-ci non seulement n'a pas un aspect brillant, mais encore résiste mal à la corrosion et adhère mal au substrat. Très souvent, les revêtements formés ont une épaisseur excessive, du plusieurs centaines de micromètres.

On a déjà cherché à résoudre ces problèmes posés par la galvanisation des aciers contenant du silicium. On a par exemple utilisé un préchauffage des objets à galvaniser dans un bain de sels fondus ainsi qu'une galvanisation à haute température, en creuset céramique. La mise en oeuvre de ces procédés est très coûteuse, et ils ne donnent pas de résultats reproductibles. En outre, la galvanisation à haute température provoque la formation d'une quantité de cendres très importante.

Le brevet français n° 2.366.376 décrit un procédé de galvanisation convenant au traitement d'acier ayant une teneur faible à moyenne en silicium, pouvant atteindre 0,2% en poids au maximum. Ce procédé nécessite, avant la galvanisation proprement dite, un traitement des surfaces très soigné, comprenant notamment une opération supplémentaire de décapage par de l'acide chlorhydrique concentré, en plus des procédés classiques. Le bain d'alliage utilisé pour cette galvanisation contient de l'aluminium, en quantité pouvant atteindre 0,5% en poids, du magnésium en quantité pouvant atteindre 0,1 % en poids, du plomb en quantité comprise entre 0,005 et 2% en poids et de l'étain en quantité pouvant atteindre 2% en poids.

Ce procédé, bien qu'il constitue un progrès important et qu'il soit utilisé à l'échelle industrielle pour la galvanisation des aciers semi-calmés et calmés au silicium, présente cependant certains inconvénients, notamment ceux liés à la faible fluidité du bain. En particulier, il provoque souvent une retenue importante de flux et l'obturation des petits trous formés dans les pièces. En outre, les drap aux et les gouttes qui se forment souvent au bord des pièces obligent à reprendre ces dernières avant commercialisation. Enfin, ce procédé nécessite la fixation de la température à une valeur au moins égale à 450°C, ce qui provoque la formation d'une quantité importante de cendres.

Ce procédé permet certes la galvanisation des aciers contenant jusqu'à 0,2% de silicium avec des épaisseurs supérieurs ou égales aux normes en vigueur, sans avoir à maintenir une fourchette étroite d'aluminium dans le bain en fusion. Il n'en est pas de même lorsqu'on veut galvaniser les aciers contenant plus de 0,2% de silicium.

L'invention concerne un procédé de galvanisation qui, contrairement au procédé précité, convient même aux pièces à forte teneur en silicium pouvant atteindre 0,45% en poids de silicium, en présence d'une faible quantité de germanium incorporée au bain. Le bain comporte aussi avantageusement du plomb et éventuellement de l'aluminium. On constate en effet que le germanium a une influence importante sur les réactions du couple fer-zinc, en présence ou en absence d'aluminium. On constate en outre que la combinaison du plomb et du germanium donne au bain de galvanisation une fluidité et une tension superficielle très élevées qui permettent la mise en oeuvre de la galvanisation à une température plus faible que celle qui est couramment utilisée, notamment voisine de 440°C.

Plus précisément, l'invention concerne un procédé de galvanisation d'objets d'acier, du type qui comprend le traitement de la surface des objets à galvaniser, consistant en des opérations normales de traitement des surfaces avant galvanisation, notamment un dégraissage, un décapage, un rinçage et un fluxage, puis leur immersion dans un bain de galvanisation; ce procédé comprend le réglage de la composition du bain afin que celui-ci contienne 0,005 à 0,2% en poids de germanium, et le réglage de la température du bain à une valeur comprise entre environ 440 et 460°C, de préférence entre 440 et 450°C.

La composition du bain est avantageusement réglée de manière que le bain contienne 0,5 à 1,5% en poids de plomb, et de préférence aussi 0,001 à 0,05% en poids d'aluminium.

Dans un exemple particulièrement avantageux, la composition du bain de galvanisation est réglée de manière que ce bain contienne, en pourcentages pondéraux, 0,03 à 0,15% de germanium et 0,8 à 1,2% de plomb, avantageusement en présence de 0,001 à 0,01% d'aluminium.

Ce réglage de la composition du bain est de préférence réalisé par addition de quantités convenables d'au moins un alliage-mère.

Le procédé précité convient non seulement aux aciers ayant des teneurs moyennes ou élevées en silicium mais aussi aux aciers n'en contenant que très peu, notamment aux aciers effervescents.

On a aussi constaté que la mise en oeuvre du procédé de galvanisation selon l'invention permettait la formation d'objets d'acier galvanisé dans lesquels le germanium a une répartition particulière caractéristique.

Plus précisément, l'invention concerne aussi des objets d'acier galvanisé, du type qui comprend un corps d'acier effervescent, semi-calmé ou calmé au silicium, formant un substrat, et un revêtement de galvanisation à structure stratifiée comprenant, à partir du substrat, une couche de composés intermétalliques 2 du fer et du zinc, et une couche externe 3 ayant sensiblement une composition constante; la couche de composés intermétalliques contient du germanium dont la concentration varie dans l'épaisseur de cette couche, cette concentration étant maximale dans la couche 2.

Ledit corps d'acier calmé au silicium dont la teneur élevée en silicium peut atteindre 0,45% en poids forme un substrat dont le revêtement de galvanisation à structure stratifiée dans laquelle 0,005 à 0,2% de germanium est dispersé pratiquement dans toute son épaisseur.

L'épaisseur du revêtement formé sur ces objets d'acier galvanisé est avantageusement comprise entre 60 et 120 micromètres.

L'invention concerne aussi un alliage destiné à la mise en oeuvre du procédé précité, c'est-à-dire à la galvanisation au trempé d'objets d'acier dont la teneur en silicium est inférieure à 0,45%, cet alliage contenant, en plus du zinc et en pourcentages pondéraux, 0,5 à 1,5% de plomb, 0,005 à 0,2% de germanium et 0,001 à 0,05% d'aluminium. De.préférence, cet alliage contient, en pourcentages pondéraux, 0,9 à 1,2% de plomb, 0,03 à 0,15% de germanium et 0,001 à 0,01% d'aluminium.

D'autres caractéristiques et avantages de l'invention ressortiront mieux de la description d'exemples particuliers de mise en oeuvre et de la description détaillée qui va suivre, faite en référence au dessin annexé sur lequel:
- la figure 1 est une coupe schématique très agrandie d'une partie d'un objet galvanisé selon l'invention;
- la figure 2 est un graphique représentant, en unités arbitraires, la variation de la concentration du germanium dans une couche du revêtement d'un objet galvanisé selon l'invention.

La figure 1 est une coupe schématique, à un grandissement de l'ordre de 1 000, d'une partie d'un objet galvanisé selon l'invention. Cet objet comporte un substrat 1 d'acier, par exemple d'un acier semi-calmé ou calmé. Ce substrat porte un revêtement qui comprend une couche 2 de composés intermétalliques et une couche externe 3 (connue par le spécialiste sous le nom de couche eta) dont on n'a pas représenté la surface et qui a une composition sensiblement uniforme. La couche 2 est représentée avec deux sous-couches 4 (connue par le spécialiste sous le nom de couche delta) et 5 (connue par le spécialiste sous le nom de couche dzeta) de caractéristiques cristallographiques différentes. En outre, surtout pour des temps d'immersion importants, on note la présente d'une mince sous-couche supplémentaire 6 (connue par le spécialiste sous le nom de couche gamma) directement au contact du substrat d'acier 1. L'ensemble de ces sous-couches 4, 5 et éventuellement 6 forme la "couche de composés intermétalliques".

La figure 2 représente la variation de la concentration du germanium dans la couche de composés intermétalliques représentée sur la figure 1. Les abscisses correspondent aux distances mesurées à partir de la sous-couche 6. La courbe 7 représente la variation de la concentration du germanium dans les cas d'un objet galvanisé pendant un temps d'immersion court, par exemple de l'ordre d'une minute à 440°C. Dans ce cas, le maximum de la concentration se trouve dans la sous-couche 4. Lorsque la structure représentée sur la figure 1 est obtenue après un plus long temps d'immersion, de l'ordre de cinq minutes par exemple, la couche 2 a alors une plus grande épaisseur mais sensiblement la même constitution, et la courbe de répartition du germanium, repérée par la référence 8 sur la figure 2, indique un maximum de concentration dans la sous-couche 5.

On constate de façon caractéristique, selon l'invention, que ce maximum se trouve dans l'une des sous-couches 4 et 5, en général à proximité de leur interface, mais toujours dans la couche de composés intermétalliques 2 et à distance des interfaces d'une part avec le corps 1 d'acier et d'autre part avec la couche externe 3 de composition sensiblement uniforme.

Dans le cas des aciers à teneur élevée en silicium, par exemple comprise entre 0,2 et 0,45% en poids, on n'observe une structure du type représenté sur la figure 1 que lorsque le temps d'immersion est très court. Après quelques minutes d'immersion, le germanium diffuse et a une répartition beaucoup plus régulière dans toute l'épaisseur de la sous-couche 2. Celle-ci est d'ailleurs beaucoup moins bien définie et on ne note plus la structure stratifiée représentée sur la figure 1, mais une structure polyphasée.

Ce comportement du germanium est original dans la mesure où d'une part la littérature technique n'y fait pas référence et où d'autre part ce comportement se distingue de celui d'autres éléments d'addition des bains de zinc, et notamment de celui de l'aluminium. On sait que celui-ci réduit la réactivité du zinc vis-à-vis des aciers au silicium. En particulier, on a constaté que les additions d'aluminium modifiaient la cinétique de réaction, et notamment son ordre. Au contraire, le germanium ne paraît avoir qu'un effet très limité sur l'ordre de la cinétique de réaction.

Il semble que l'action du germanium, surtout combinée au plomb, dans les pourcentages pondéraux indiqués, soit plus une adsorption du germanium à l'interface du fer et du zinc, et une régularisation des réactions de part et d'autre de cet interface. Le germanium diffuse ensuite de part et d'autre de cet interface, au fur et à mesure que la couche 2 de composés intermétalliques se forme de part et d'autre; la diffusion peut provoquer finalement une répartition presqu'uniforme du germanium lorsque la durée d'immersion est suffisamment grande, surtout en présence d'une quantité importante de silicium qui accélère les réactions. Cependant, il faut noter que la portée de l'invention n'est nullement limitée par cette interprétation.

Quelle que soit l'interprétation du comportement du germanium, surtout en présence de plomb, on constate que l'alliage possède une fluidité et une tension superficielle qui sont excellentes si bien que la température du bain peut être maintenue à 440°C seulement, alors que la température habituellement nécessaire est de 450 à 470°C. L'égouttage des pièces ne pose guère de problèmes grâce à la fluidité du bain. Les revêtements ont une brillance exceptionnelle et ils ont une excellente adhérence au substrat.

Des études de cinétique de formation des couches d'alliages fer-zinc ont montré que dans un bain contenant de l'aluminium entre 350 et 500 grammes par tonne, la présence de germanium entrainait une augmentation de la cinétique de réaction fer-zinc pour des durées d'immersion lors de la galvanisation supérieures à cinq minutes, en particulier sur les aciers contenant plus de 0,2% de silicium.

Dans le cas d'un zinc contenant 400 à 500 grammes par tonne d'aluminium, l'épaisseur des revêtements de zinc sur aciers contenant plus de 0,2% est en général inférieure à 70 micromètres et quasiment indépendante du temps de séjour dans le bain de zinc et des températures de galvanisation couramment employées.

La présence de germanium en quantité croissante dans le bain de zinc contenant 400 à 500 grammes par tonne d'aluminium augmente l'épaisseur des revêtements de zinc obtenue sur les aciers à plus de 0,2% de silicium.

Cette addition de germanium excerce donc un effet bénéfique sur la galvanisation des aciers à plus de 0,2% de silicium dans un bain de zinc ou d'alliage contenant de l'aluminium.

La tension superficielle et la fluidité de ce zinc contenant du plomb et du germanium permet un abaissement de la température de galvanisation de l'ordre de dix degrés sans altérer la productivité du galvanisateur qui, dans le cas d'un zinc classique sans germanium est en général limité à une température de 450°C lorsqu'il galvanise des charges de poids importants par rapport au volume de zinc contenu dans la cuve.

La possibilité de travailler à plus basse température en présence de germanium dans un bain contenant du plomb est favorable à la galvanisation des aciers contenant du silicium. En effet, à 440°C, les cinétiques de réaction fer-zinc sont plus faibles que celles obtenues à 450°C sur les aciers contenant du silicium.

La combinaison des éléments Pb, Ge, AI dans l'alliage permet de galvaniser pratiquement n'importe quels types d'aciers à des températures de 440 à 450°C environ avec des épaisseurs comprises entre 70 et 200 micromètres.

Lorsque l'on galvanise les aciers à 440°C, la teneur en aluminium doit être comprise entre 250 et 350 grammes par tonne alors qu'à 450°C, l'aluminium doit être compris entre 400 et 500 grammes par tonne.

Les exemples de réalisation de la présente invention, non limitatifs, suivants ont pour but de mettre les spécialistes à même de déterminer aisément les conditions opératoires qu'il convient d'utiliser dans chaque cas particulier.

On utilise dans ces exemples des éprouvettes de 100x100 millimètres, ayant une épaisseur de 3 à 5 millimètres, formées de trois nuances différentes d'acier, l'acier A étant de type effervescent, l'acier B étant un acier calmé au silicium, et l'acier C étant un acier à teneur élevée en silicium. Plus précisement, la désignation de ces aciers est la suivante:

Toutes les éprouvettes subissent, avant la galvanisation proprement dite, c'est-à-dire l'immersion dans le bain de zinc fondu, un traitement classique de surface. Ce traitement comprend d'abord un dégraissage à 70°C dans une solution aqueuse à 50 grammes par litre de NaOH et 50 grammes par litre de Na₂C0₃. Les éprouvettes sont alors rincées à l'eau courante à température ambiante.

Elles subissent alors un décapage dans l'acide chlorhydrique du commerce à 50%, en présence d'un inhibiteur bien connu "Socospar" C 51, pendant 30 à 45 minutes. Ensuite, les éprouvettes subissent un rinçage à l'eau courante, à température ambiante.

L'opération suivante du traitement est un fluxage à 80°C, dans une solution à 200 grammes par litre de chlorure de zinc et 200 grammes par litre de NH₄CI. Les éprouvettes sont ensuite séchées à l'étuve à 100°C et sont prêtes à être utilisées pour la galvanisation.

La galvanisation est réalisée par immersion des éprouvettes, pendant les temps indiqués, dans un bain contenu dans un creuset de 50 kilogrammes, ayant une capacité d'une tonne. La température du bain de galvanisation est indiquée pour chaque exemple et elle est réglée à plus ou moins 2°C.

La composition des bains de galvanisation est indiquée dans le tableau qui suit.

Le bain utilisé dans les exemples 1 et 2 ne comporte que des traces de germanium et ne permet donc pas la mise en oeuvre de l'invention. Il s'agit d'un bain classique de composition Z 7, norme française A 53-101. Cette norme spécifie notamment la composition suivante:

Les normes suivantes définissent des qualités de zinc voisines du zinc Z 7:

Les résultats des exemples figurent dans le tableau suivant.

On note d'abord que, dans le bain classique (exemples 1 et 2) le revêtement a une épaisseur et un aspect convenables uniquement dans le cas des aciers effervescents. Dans le cas des aciers contenant du silicium, le revêtement a une grande épaisseur qui continue à croître même après de longues périodes d'immersion, et il a un aspect gris ou marbré. Ces revêtements sont beaucoup trop épais lorsque le temps d'immersion est grand.

Au contraire, tous les revêtements obtenus dans les exemples 3, 4 et 5, c'est-à-dire réalisés selon l'invention, ont un aspect brillant. Leurs épaisseurs convienent aux revêtements classiques de galvanisation. Cependant, dans l'exemple 4, les épaisseurs obtenues avec les aciers B et C sont excessives pour le seul temps d'immersion essayé. On attribue cette trop grande épaisseur à une réactivité trop élevée, due à la température de 450°C qui se révèle trop importante dans le cas de ces conditions d'essai. En conséquence, il est préférable que la température du bain soit réduite à 440°C. L'exemple 5 ne diffère de l'exemple 4 que par cette réduction de la température. On note alors que, même dans le cas des aciers calmés et à haute teneur en silicium, les revêtements obtenus ont une épaisseur convenant parfaitement dans les conditions d'exploitation industrielle.

### Exemple 6

La galvanisation d'un acier neuf contenant 0,38% de silicium à 450°C pour une durée d'immersion de 5 minutes dans un bain contenant 1% du plomb et des teneurs en aluminium et germanium variables a donné les résultats suivants:

Le même acier galvanisé à 450°C pendant 10 minutes dans un bain contenant 1% de plomb et des teneurs en aluminium et en germanium variables a donné les résultats suivants:

Ainsi, ces résultats montrent les principaux avantages de l'invention. Plus précisément, l'incorporation de germanium, avantageusement en présence de plomb, permet la formation de revêtements tout à fait satisfaisants et correspondant aux conditions fixées par les utilisateurs, même dans le cas d'aciers ayant une teneur élevée en silicium, pouvant atteindre 0,45%. Ensuite, ce revêtement est obtenu sans utilisation d'un traitement particulièrement élaboré puisqu'il met en oeuvre les seules opérations utilisées habituellement pour la galvanisation des aciers sans silicium. Ensuite, la température du bain est avantageusement réduite à 440°C seulement. Dans ces conditions, la quantité de cendres formées est réduite et le rendement du bain est accru:
Enfin, l'aspect des objets galvanisés est excellent car non seulement le revêtement est brillant, mais encore ce dernier ne forme pas de gouttes ou de drapeaux le long des bords des objets.

## Revendications

1. Procédé de galvanisation d'objets d'acier, du type qui comprend:
- le traitement de la surface des objets à galvaniser, consistant en des opérations normales de traitement des surfaces avant galvanisation, puis
- leur immersion dans un bain de galvanisation, caractérisé en ce qu'il comprend:
- le réglage de la composition du bain afin que celui-ci contienne 0,005 à 0,2% en poids de germanium, et
- le réglage de la température du bain à une valeur comprise entre environ 440 et 460°C.

2. Procédé selon la revendication 1, caractérisé en ce qu'il comprend en outre le réglage de la composition du bain de manière que le bain contienne 0,5 à 1,5% en poids de plomb.

3. Procédé selon la revendication 2, caractérisé en ce qu'il comprend en outre le réglage de la composition du bain de manière que le bain contienne 0,001 à 0,05% en poids d'aluminium.

4. Procédé selon l'une quelconque des revendications précédentes, caractérisé en ce que le réglage de la composition du bain de galvanisation est effectué de manière que celui-ci contienne, en pourcentages pondéraux, 0,03 à 0,15% de germanium et 0,8 à 1,2% de plomb et 0,001 à 0,05% en poids d'aluminium.

5. Procédé selon la revendication 4, caractérisé en ce qu'il comprend en outre le réglage de la composition du bain afin que celui-ci contienne 0,001 à 0,01% en poids d'aluminium.

6. Procédé selon l'une quelconque des revendications précédentes, caractérisé en ce que les objets sont formés d'un acier choisi dans le groupe qui comprend les aciers effervescents, semi-calmés, calmés et à teneur élevée en silicium pouvant atteindre 0,45% en poids.

7. Procédé selon l'une quelconque des revendications précédentes caractérisé en ce que le réglage de la température du bain à une valeur comprise entre environ 440 et 450°C.

8. Procédé selon l'une quelconque des revendications précédentes, caractérisé en ce que le réglage de la composition du bain est effectué par introduction de quantités convenables d'un alliage-mère au moins.

9. Objet d'acier galvanisé, du type qui comprend:
- un corps d'acier effervescent, semi-calmé, calmé au silicium ou à teneur élevée en silicium, formant un substrat, et
- un revêtement de galvanisation à structure stratifiée, comprenant, à partir du substrat, une couche de composés intermétalliqués 2 du fer du zinc et une couche externe 3 ayant une composition uniforme,
caractérisé en ce que la couche de composés intermétalliques contient du germanium dont la concentration varie dans l'épaisseur de cette couche, cette concentration étant maximale dans la couche 2.

10. Objet d'acier galvanisé selon la revendication 9, caractérisé par le fait que le corps d'acier calmé au silicium ou à teneur élevée en silicium pouvant atteindre 0,45% en poids et par le fait que le revêtement de galvanisation à structure stratifiée contient 0,005 à 0,2% de germanium dispersé pratiquement dans toute son épaisseur.

11. Objet d'acier galvanisé, caractérisé en ce qu'il est préparé par mise en oeuvre d'un procédé selon les revendications 1, 3 et 4 prises séparément, et en ce que l'épaisseur du revêtement formé est comprise entre 70 et 200 micromètres.

12. Alliage destiné à la galvanisation au trempé d'objets d'acier dont la teneur en silicium est inférieure à 0,45% en poids, caractérisé par le fait qu'il contient, en pourcentages pondéraux, 0,5 à 1,5% de plomb, 0,005 à 0,2% de germanium et optionnellement 0,001 à 0,05% d'aluminium, le reste de l'alliage étant constitué par du zinc correspondant à l'une des normes choisies dans le groupe Z 7, HZ 2, UNE 37301, ASTM B6, JIS H 2107, UNIMET 111/025, DIN 1706 et RS 3436.

13. Alliage selon la revendication 12, caractérisé en ce qu'il contient, en pourcentages pondéraux, 0,9 à 1,2% de plomb et 0,03 à 0,15% de germanium.

14. Alliage selon l'une des revendications 12 et 13, caractérisé en ce qu'il contient 0,001 à 0,01% d'aluminium.

15. Application à la galvanisation au trempé d'un alliage contenant, en pourcentages pondéraux, 0,5 à 1,5% de plomb, 0,005 à 0,2% de germanium et 0,000 à 0,05% d'aluminium, le reste de l'alliage étant constitué par du zinc correspondant à l'une des normes choisies dans le groupe Z 7, HZ 2, UNE 37301, ASTM B6, JIS H 2107, UNIMET 111/025, DIN 1706 et RS 3436.

16. Application à la galvanisation au trempé selon la revendication 15, caractérisée par le fait que ledit alliage contient, en pourcentages pondéraux, 0,9 à 1,2% de plomb et 0,03 à 0,15% de germanium.

17. Application à la galvanisation au trempé selon la revendication 16, caractérisée par le fait que ledit alliage contient 0,001 à 0,01% d'aluminium.

## Patentansprüche

1. Verfahren zum Galvanisieren von Objekten aus Stahl, bei dem:
- die Oberflächenbehandlung des zu galvanisierenden Objekts aus üblichen Maßnahmen zur Oberflächenbehandlung vor Galvanisierung besteht und
- die Objekte in ein Galvanisierungsbad eingetaucht werden,
gekennzeichnet durch
- das Einstellen der Badzusammensetzung, so daß dieses 0,005 bis 0,2 Gew.-% Germanium enthält und
- das Einstellen der Badtemperatur auf einen Wert zwischen 440 und 460°C.

2. Verfahren nach Anspruch 1, gekennzeichnet durch das Einstellen der Zusammensetzung des Bads derart, daß dieses 0,5 bis 1,5 Gew.-% Blei enthält.

3. Verfahren nach Anspruch 2, gekennzeichnet durch das Einstellen der Zusammensetzung des Bades dahingehend, daß es 0,001 bis 0,05 Gew.-% Aluminium enthält.

4. Verfahren nach einem der vorstehenden Ansprüche, gekennzeichnet durch das Einstellen der Zusammensetzung des Galvanisationsbades dahingehend, daß es 0,03 bis 0,15 Gew.-% Germanium und 0,8 bis 1,2 Gew.-% Blei und 0,001 bis 0,05 Gew.-% Aluminium enthält.

5. Verfahren nach Anspruch 4, gekennzeichnet durch die Einstellung der Zusammensetzung des Bades dahingehend, daß dieses 0,001 bis 0,01 Gew.-% Aluminium enthält.

6. Verfahren nach einem der vorstehenden Ansprüche, dadurch gekennzeichnet, daß die Objekte aus einem Stahl hergestellt sind, der aus der Gruppe gewählt ist, die umfaßt: unberuhigten Stahl, halbberuhigten Stahl, beruhigten Stahl und Stahl mit gehobenem Siliciumanteil, der bis zu 0,45 Gew.-% ausmachen kann.

7. Verfahren nach einem der vorstehenden Ansprüche, dadurch gekennzeichnet, daß die Badtemperatur auf einen Wert zwischen ungefähr 440 und 450°C eingestellt wird.

8. Verfahren nach einem der vorstehenden Ansprüche, dadurch gekennzeichnet, daß die Einstellung der Badzusammensetzung durch Einführung entsprechender Mengen mindestens einer Vorlegierung erfolgt.

9. Galvanisiertes Objekt aus Stahl, mit einem Körper aus unberuhigtem Stahl, halbberuhigtem Stahl, beruhigtem Stahl mit Silicium bzw. einem erhöhten Siliciumgehalt, wobei der Körper das Substrat darstellt, und
- einer Galvanisationsschicht mit verstärkter Struktur, die ausgehend vom Substrat eine Schicht aus einer Metallverbindung (2) aus Eisen und Zink und eine äußere Schicht (3) mit einer uniformen Zusammensetzung aufweist,
dadurch gekennzeichnet, daß die Schicht aus einer Metallverbindung Germanium aufweist, dessen Konzentration über die Dicke dieser Schicht variiert, wobei die Konzentration in der Schicht (2) maximal ist.

10. Galvanisiertes Objekt aus Stahl nach Anspruch 9, dadurch gekennzeichnet, daß der Körper aus beruhigtem Siliciumstahl oder Stahl mit einem erhöhten Siliciumanteil, der 0,45 Gew.-% ausmachen kann, besteht und dadurch, daß die Galvanisationsschicht mit verstärkter Struktur 0,05 bis 0,2% Germanium aufweist, das über dessen gesamte Dicke verteilt ist.

11. Galvanisiertes Objekt aus Stahl, dadurch gekennzeichnet, daß es mittels des Verfahrens nach einem der Ansprüche 1, 3 und 4, getrennt betrachtet, hergestellt worden ist und dadurch, daß die Dicke der gebildeten Beschichtung zwischen 70 und 200 um liegt.

12. Legierung für die Tauch-Galvanisation von Stahlobjekten, deren Siliciumgehalt unterhalb 0,45 Gew.-% liegt, dadurch gekennzeichnet, daß sie in Gewichtsprozent ausgedrückt aufweist: 0,5 bis 1,5 Blei, 0,005 bis 0,2% Germanium und ggf. 0,001 bis 0,05% Aluminium, wobei der Rest der Legierung aus Zink besteht, das eine der Normen gemäß der Gruppe Z 7, HZ 2, UNE 37301, ASTM B6, JIS H 2107, UNIMET 111/025, DIN 1706 und RS 3436 erfüllt.

13. Legierung nach Anspruch 12, dadurch gekennzeichnet, daß sie in Gewichtsprozenten ausgedrückt 0,9 bis 1,2% Blei und 0,03 bis 0,15% Germanium aufweist.

14. Legierung nach einem der Ansprüche 12 und 13, gekennzeichnet durch 0,001 bis 0,01 % Aluminium.

15. Verwendung einer Legierung zur Tauch-Galvanisation, die in Gewichtsprozent ausgedrückt aufweist: 0,5 bis 1,5% Blei, 0,005 bis 0,2% Germanium und 0,000 bis 0,05% Aluminium, wobei der Rest der Legierung aus einem Zink besteht, das eine der folgenden Normen erfüllt: Z 7, HZ 2, UNE 37301, ASTM B6, JIS H 2107, UNIMET 111/025, DIN 1706 und RS 3436.

16. Verwendung einer Legierung zur Tauch-Galvanisation nach Anspruch 15, dadurch gekennzeichnet, daß die Legierung in Gew.-% ausgedrückt 0,9 bis 1,2% Blei und 0,03 bis 0,15% Germanium aufweist.

17. Verwendung einer Legierung zur Tausch-Galvanisation nach Anspruch 16, dadurch gekennzeichnet, daß die Legierung 0,001 bis 0,01 Gew.-% Aluminium aufweist.

## Claims

1. Process for galvanising steel objects, of a type which comprises:
- surface treatment of the objects to be galvanised, consisting of normal surface treatment before galvanisation, then
- their immersion in a galvanising bath,
characterised in that it comprises
- adjustment of the composition of the bath in order that the latter contains 0.006 to 0.2% in weight of germanium, and adjustment of the temperature of the bath to a value of between approximately 440 and 460°C.

2. Process according to claim 1, characterised in that it comprises in addition adjustment of the composition of the bath in such a way that the bath contains 0.5 to 1.5% in weight of lead.

3. Process according to claim 2, characterised in that it comprises in addition adjustment of the composition of the bath in such a way that the bath contains 0.001 to 0.05% in weight of aluminium.

4. Process according to any one of the above claims, characterised in that the adjustment of the composition of the galvanising bath is effected in such a way that the latter contains, in weight percentages, 0.03 to 0.15% of germanium and 0.8 to 1.2% of lead and 0.001 to 0.05% in weight of aluminium.

5. Process according to claim 4, characterised in that it comprises in addition adjustment of the composition of the bath so that the latter contains 0.001 to 0.01% in weight of aluminium.

6. Process according to any one of the above claims, characterised in that the objects are constituted of a steel chosen from a group which comprises unkilled, semi-killed and killed steels and steels with a high silicon content which may reach 0.45% in weight.

7. Process according to any one of the above claims, characterised in that the adjustment of the temperature of the bath to a value of between approximately 440 and 450°C.

8. Process according to any one of the above claims, characterised in that the adjustment of the composition of the bath is effected by the introduction of suitable quantities of at least one master alloy.

9. Galvanised steel object, of a type which comprises:
- a body made of unkilled, semi-killed, silicon-killed steel or steel with a high silicon content, forming a substratum, and
- a galvanisation coating, having a laminated structure and comprising-apart from the substratum-a layer 2 of intermetallic alloys of iron and zinc and an external layer 3 having a uniform structure,
characterised in that the layer of intermetallic alloys contains germanium, the concentration of which varies throughout the thickness of this layer, this concentration being maximum in layer 2.

10. Galvanised steel object according to claim 9, characterised by the fact that the body of silicon-killed steel or steel with a high silicon content which may reach 0.45% in weight and by the fact that the galvanisation coating, having a laminated structure, contains 0.005 to 0.2% germanium dispersed virtually throughout its thickness.

11. Galvanised steel object, characterised in that it is prepared by the implementation of a process according to claims 1, 3 and 4, taken separately, and in that the thickness of the coating formed is between 70 and 200 micrometres.

12. Alloy intended for the hot-dip galvanisation of steel objects, the silicon content of which is below 0.45% in weight, characterised by the fact that it contains, in weight percentages, 0.5 to 1.5% of lead, 0.005 to 0.2% of germanium and optionally 0.001 to 0.05% of aluminium, the remainder of the alloy being constituted of a zinc corresponding to one of the standards selected from the group Z 7, HZ 2, UNE 37301, ASTM 86, JIS H 2107, UNIMET 111/025, DIN 1706 and RS 3436.

13. Alloy according to claim 12, characterised in that it contains, in weight percentages, 0.9 to 1.2% of lead and 0.03 to 0.15% of germanium.

14. Alloy according to one of claims 12 and 13, characterised in that it contains 0.001 to 0.01% of aluminium.

15. Use for hot-dip galvanisation of an alloy containing, in weight percentages, 0.5 to 1.5% of lead, 0.005 to 0.2% of germanium and 0.000 (sic) to 0.05% of aluminium, the remainder of the alloy being constituted of a zinc corresponding to one of the selected standards in the group Z 7, HZ 2, UNE 37301, ASTM 86, JIS H 2107, UNIMET 111/025, DIN 1706 and RS 3436.

16. Use for hot-dip galvanisation according to claim 15, characterised by the fact that the said alloy contains, in weight percentages, 0.9 to 1.2% of lead and 0.03 to 0.15% of germanium.

17. Use for hot-dip galvanisation according to claim 16, characterised by the fact that the said alloy contains 0.001 to 0.01% of aluminium.
